# EUROPÄISCHE PATENTSCHRIFT

(11) **EP 0 172 411 B1**
(45) Veröffentlichungstag und Bekanntmachung des Hinweises auf die Patenterteilung: **26.10.1988**
(21) Anmeldenummer: 85108917.7
(22) Anmeldetag: 16.07.1985
(51) Int. Cl.: H01H 1/02, C22C 1/02

(54) **Vakuumschütz mit Kontaktstücken aus CuCr und Verfahren zur Herstellung dieser Kontaktstücke**
Vacuum contactor with contact pieces of CuCr and process for the production of such contact pieces
Contacteur sous vide avec des pièces de contact de CuCr et procédé pour la fabrication de tels pièces

(30) Priorität: 30.07.1984 DE 3428114
(43) Veröffentlichungstag der Anmeldung: 26.02.1986
(73) Patentinhaber: SIEMENS AKTIENGESELLSCHAFT, 80333 München (DE)
(72) Erfinder: Hässler, Heinrich, Dr., D-8501 Wendelstein (DE); Müller, Reiner, D-8524 Kleinsendelbach (DE); Kippenberg, Horst, Dr., D-8522 Herzogenaurach (DE); Kuhl, Wilfried, D-8501 Wendelstein (DE); Grosse, Joachim, D-8520 Erlangen (DE)

(56) Entgegenhaltungen:
- EP-A- 0 115 292
- GB-A- 2 066 298
- GB-A- 2 123 852
- US-A- 4 048 117

## Beschreibung

Die Erfindung bezieht sich auf ein Vakuumschütz für den Niederspannungs- und Hochspannungsbereich mit Kontaktstücken, deren Schaltflächen einander gegenüberliegen. Daneben bezieht sich die Erfindung auch auf das Verfahren zur Herstellung eines Kontaktstückes für ein derartiges Vakuumschütz.

Werkstoffe aus Kupfer und Chrom sind vom Stand der Technik bekannt. Sofern sie als Kontaktwerkstoffe eingesetzt werden, wie beispielsweise in der US-A 4048117 und der GB-A 2123852, dienen sie durchweg der Verwendung für Vakuum-Leistungsschalter. Bei solchen Leistungsschaltern, beispielsweise Mittelspannungs-Leistungsschaltern, kommt es darauf an, gleichermassen hohe Spannungen im kV-Bereich und hohe Ströme im kA-Bereich zu schalten. Da die Schalthäufigkeit bei Leistungsschaltern vergleichsweise gering ist, wird die Lebensdauer der dabei verwendeten Kontaktstücke auf Schaltzahlen von einigen 10⁴ ausgelegt.

In der GB-A 2066298 ist darüber hinaus ein Verfahren zur Herstellung von Kontaktstücken für Vakuumschaltgeräte bekannt, bei dem u.a. ein CuCr-Werkstoff pulvermetallurgisch dadurch gestellt wird, dass aus dem flüssigen Zustand wegen der in diesem System vorliegenden Mischungslücke zwei Schmelzen gleichzeitig verdüst werden und das Pulvergemisch durch Sintern zum Kontaktstück weiterverarbeitet wird.

In die Klasse der Vakuumschaltgeräte gehören neben den Leistungsschaltern auch die Vakuumschütze. Diese zeichnen sich durch ihre hohe Lebensdauer aus, wobei üblicherweise Schaltzahlen > 10⁶ bei Nennstrom angestrebt werden.

An das Material für Kontaktstücke von Vakuumschützen werden aufgrund der notwendigen langen Lebensdauer besonders hohe Anforderungen speziell hinsichtlich des Abbrandverhaltens gestellt. Es müssen während der gesamten Lebensdauer einerseits Ausschaltströme bis etwa 5 kA sicher beherrscht werden; andererseits muss zugleich ein günstiges Schweissverhalten, d.h. eine niedrige Schweisskraft, gefordert werden, so dass das Öffnen der Kontaktstücke auch nach dem Einschalten hoher Betriebsströme gewährleistet ist. Das Häufigkeitsmaximum der Abreissstromwerte soll dabei deutlich unter 5 A liegen.

Es ist bekannt, als Kontaktmaterial für Vakuumschütze einen Verbundwerkstoff auf der Basis von Wolfram und Kupfer einzusetzen. Darin wird das Wolfram (W) als hochschmelzende und damit besonders abbrandfeste Komponente genutzt, während das Kupfer (Cu) als elektrisch und thermisch gutleitendes Material eine Überhitzung der Schaltfläche verhindert. Dabei kann gleichermassen auch der Effekt der Gerüstkühlung durch das niedriger siedende Material gegen die Überhitzung genutzt werden. Solche WCu-Werkstoffe werden bevorzugt durch Sintern eines Gerüstes aus der hochschmelzenden Komponente und anschliessendes Tränken dieses Gerüstes mit der niedrigschmelzenden Komponente erzeugt. Zur Senkung der Schweisskraft und des Abreissstromes werden dabei üblicherweise weitere metallische Komponenten, beispielsweise Tellur oder Antimon, hinzugefügt.

Werkstoff auf der Basis Wolfram und Kupfer werden für Vakuumschütze im Hochspannungsbereich mit Schaltströmen bis ca. 3 kA erfolgreich eingesetzt. Durch gestiegene technische Anforderungen bezüglich Schaltströme und Schaltzahlen, insbesondere im Bereich der Niederspannungstechnik bis 1 kV, sind Verbesserungen des Kontaktwerkstoffes notwendig, die WCu-Werkstoffe nur bedingt erfüllen. Der Grund liegt im speziellen Abbrandmechanismus dieses Systems: Bei Lichtbogenbelastung wird zwar in den Kathodenfusspunkten aufgrund der extrem hohen Temperaturen Kupfer und Wolfram zugleich aufgeschmolzen und verdampft, in den Randbereichen der Fusspunkte mit ihrer geringeren Temperaturbelastung wird jedoch bevorzugt Kupfer aus dem Gerüst abgedampft. Nach Ablauf zahlreicher Nennstromschaltungen oder nach einer Reihe von Hochstromschaltungen kann es dadurch zu lokalen Kupfer-Verarmungen im Gefüge und damit zur Bildung von wolframreichen Stellen in der Schaltfläche kommen. Eine typische Struktur einer durch häufiges Schalten belasteten Wolfram-Kupfer-Kontaktfläche enthält daher aufgerissene und schuppenförmige Bereiche.

Obige Oberflächenstrukturen begrenzen aus dielektrischen und thermischen Gründen natürlicherweise die Schalteigenschaften und damit die Lebensdauer des Kontaktwerkstoffes. Bisher wurde durch Wahl geeigneter Konzentrationsverhältnisse und spezifischer Pulverteilchengrössen der Kontaktwerkstoff auf die speziell gefor₋ derten Eigenschaften optimiert. Es besteht aber insbesondere im Bereich der Niederspannung das Bedürfnis, nach anderen Kontaktmaterialien mit verbessertem Abbrandverhalten zu suchen.

Aufgabe der Erfindung ist es daher, ein Vakuumschütz zu schaffen, das möglichst die gleich guten Schalteigenschaften wie Schütze mit Kontaktstücken aus Wolfram-Kupfer (WCu) im Anfangszustand besitzt, das aber darüber hinaus durch ein günstigeres Abbrandverhalten der Kontaktstücke eine ungefährdet grosse Lebensdauer bei durchgehend gleichbleibendem hohen Ein- und Ausschaltvermögen aufweist.

Die Aufgabe ist dadurch gelöst, dass die Kontaktstücke aus einem Schmelzwerkstoff aus Kupfer und Chrom bestehen, der aus einer Kupfermatrix mit darin gleichmässig verteilten feinteiligen dendritischen Chromausscheidungen besteht und der aus 75 bis 40% Massenanteilen Kupfer und 25 bis 60% Massenanteilen Chrom zusammengesetzt ist.

Zur Herstellung eines Kontaktstückes für ein derartiges Vakuumschütz wird dabei durch Lichtbogenschmelzen ein Kupfer-Chrom-Schmelzwerkstoff erzeugt, bei dem in einer Kupfermatrix feinteilige dendritische Chrom-Ausscheidungen gleichmässig verteilt sind und der zum Kontaktstück weiterverarbeitet wird. Vorzugsweise wird dabei der Schmelzwerkstoff umgeformt, so dass ein Richtgefüge entsteht.

Es wurde gefunden, dass nach dem Verfahren gemäss der deutschen Patentanmeldung P 3303170.3, die der EP-A-0115292 als gemäss Art. 54 (3) und (4) EPÜ zu berücksichtigender Stand der Technik entspricht, hergestellte Kupfer-Chrom-Schmelzlegierungen in hervorragender Weise als Kontaktwerkstoff in Schaltröhren von Vakuumschützen im Niederspannungs- und Hochspannungsbereich geeignet sind.

Der Erfindung ging eine Analyse der metallurgischen und insbesondere der thermodynamischen Verhältnisse voraus: Das gesuchte Material sollte ein Verbundwerkstoff sein, um die günstigen Eigenschaften dieser Kontaktwerkstoffklasse zu nutzen. Es wurde erkannt, dass die beschriebene ungünstige Abbrandstruktur von Wolfram-Kupfer vor allem auf die stark differierenden Dampfdrücke der beiden bisher verwendeten Metalle zurückzuführen ist. Der Erfindung lag nun die Erkenntnis zugrunde, dass nach einer Metallkombination gesucht werden musste, deren Komponenten trotz unterschiedlicher anderer Eigenschaften nach Möglichkeit ähnliche Dampfdrücke aufweisen. Eine solche Kombination ist speziell durch einen Werkstoff auf der Basis Kupfer und Chrom gegeben.

Wie bereits eingangs erwähnt, ist ein Werkstoff auf der Basis von Kupfer und Chrom als Kontaktwerkstoff an sich bekannt. Dieser wurde aber bisher vorteilhafterweise für Kontaktstücke bei strom- und spannungsmässig hochbelasteten Vakuum-Mittelspannungs- Leistungsschaltern benutzt. Für diesen Einsatzbereich wird das günstige ebene Abbrandbild und die daraus resultierende gute dielektrische Festigkeit genutzt. Da hierbei keine hohen Schaltzahlen gefordert sind, kann dort die beim Schalten grosser Kurzschlussströme erhebliche Abbrandrate von Kupfer-Chrom leicht toleriert werden.

Insbesondere wurden bisher aufgrund der beobachteten merklichen Abbrandrate im Vakuumleistungsschalter Kupfer-Chrom-Werkstoffe von der Fachwelt als untauglich für Vakuumschütze angesehen. Beispielsweise ist eine solche Differenzierung des Einsatzbereiches der bekannten Kontaktwerkstoffe aus der Monographie von A. Keil et alii «Elektrische Kontakte und ihre Werkstoffe», (Springer Verlag 1984), Kap. 4.3 «Schaltgeräte», insbes. Tabelle 4.7, S. 359, sowie Th. E. Brown jr. «Vacuum Interruption», (M. Dekker Inc. 1984), S. 600, entnehmbar.

Mit der Erfindung wurde nun überraschenderweise erkannt, dass ein Schmelzwerkstoff auf der Basis Kupfer-Chrom auch für Vakuumschütze verwendbar ist. Damit wird das bei der Fachwelt herrschende Vorurteil überwunden!

Wider Erwarten konnte die Abbrandfestigkeit dieses Materials speziell unter Schützbedingungen nachgewiesen werden, womit ein solcher Werkstoff die geforderten Schaltzahlen von > 10⁶ bei Nennstrom unter Beibehaltung des Ein- und Ausschaltvermögens für hohe Betriebsströme leicht erfüllt. Beispielsweise ergaben Messungen mit 600 A Nennstrom bei ungefähr 10⁶ Schaltungen einen Höhenabbrand von < 1 mm pro Kontaktstück. Bei verdoppeltem Nennstrom wurde bei einer Schaltzahl von 3x10⁵ ebenfalls ein Abbrand von <1 mm pro Kontaktstück festgestellt.

Eine Erklärung des obigen unerwartet günstigen Abbrandverhaltens dürfte in der Gefügestruktur des Werkstoffes mit seinen fein verteilten dendritischen Chromausscheidungen zu suchen sein, wobei auch die gegenüber den Leistungsschaltern andere Lichtbogenausbildung bei Vakuumschützen zu berücksichtigen ist. Für den Erhalt des Schaltvermögens bildet insbesondere das ähnliche Abdampfverhalten von Kupfer und Chrom aufgrund der weitgehend gleichen Dampfdruckkurven beider Komponenten eine wesentliche Grundlage.

Durch Versuche konnte bestätigt werden, dass für Vakuumschütze ein CuCr-Schmelzwerkstoff mit einer Zusammensetzung in Massenanteilen von etwa 25 bis 60% Chrom geeignet ist. Es ergab sich, dass ein solcher Schmelzwerkstoff bereits nach der schmelzmetallurgischen Herstellung durch Lichtbogenschmelzen hinreichende Eigenschaften aufweist. Damit eine zeilenförmige Ausrichtung der Chrom-Dendrite senkrecht zur Schaltfläche der Kontaktstücke verläuft, wird der Schmelzwerkstoff vorzugweise umgeformt, so dass sich ein Richtgefüge senkrecht zur Schaltfläche ergibt. Das Umformen erfolgt vorzugsweise durch Vollvorwärtsfliesspressen mit einem Umformgrad >60%.

Es hat sich gezeigt, dass die Anforderungen an den Werkstoff, wie insbesondere niedrige Schweisskraft und niedrige Abreissströme, im allgemeinen vom Grundwerkstoff Kupfer-Chrom erfüllt werden können. In speziellen Fällen können aber die geforderten Eigenschaften auch über spezifische Zusätze von Tellur, Antimon, Wismut und/oder Zinn verbessert werden. Zum Einbringen solcher Zusätze in die vorher gefertigten Kontaktstücke sind verschiedene Verfahren, beispielsweise das Einschmelzen, Eindiffundieren oder Einlagern in Vertiefungen, möglich.

Das Vakuumschütz nach der Erfindung kann auch eine unpaarige Kontaktanordnung mit einem Kontaktstück aus reinem CuCr-Schmelzwerkstoff und dem gegenüberliegenden Kontaktstück aus CuCr-Schmelzwerkstoff mit Zusätzen haben, ohne die vorteilhaften Eigenschaften im Schaltbetrieb zu verlieren.

Weitere Vorteile und Einzelheiten der Erfindung ergeben sich aus der nachfolgenden Beschreibung von Ausführungsbeispielen, bei der teilweise auf die Figuren der Zeichnung Bezug genommen wird.

Es zeigen jeweils in schematischer Darstellung die Fig. 1 bis 4 verschiedene Möglichkeiten zur Einbringung spezifischer Zusätze in Kontaktstükke.

### Beispiel 1

Aus einer Pulvermischung der Zusammensetzung in Massenanteilen von 60% Kupfer (Cu) und 40% Chrom (Cr) soll ein Schmelzblock nach dem Lichtbogenschmelzverfahren hergestellt werden: Beispielsweise soll der Rohling die Abmessungen von 80 mm Durchmesser und 400 mm Länge haben. Dazu wird die Pulvermischung entsprechender Zusammensetzung isostatisch bei einem Druck von 3000 bar gepresst und anschliessend im Vakuum bei Temperaturen knapp unterhalb oder im Falle der Ausbildung einer flüssigen Phase etwa 50°C oberhalb des Kupferschmelzpunktes gesintert. Der gesinterte Rohling wird als Abschmelzelektrode in einem Lichtbogenschmelzofen eingesetzt und unter Helium als Schutzgas umgeschmolzen. Um die geforderte hohe Energiedichte zu erreichen, muss der Lichtbogenstrom bei den gegebenen Abmessungen wenigstens 1000A betragen. Das abgeschmolzene Elektrodenmaterial erstarrt in einer wassergekühlten Kupferkokille.

Statt der Zusammensetzung in Massenanteilen von 60% Kupfer und 40% Chrom können auch andere Zusammensetzungen im Bereich zwischen 25 und 60% Chrom gewählt werden.

Aus dem so durch Lichtbogenschmelzen erzeugten Schmelzblock wird anschliessend durch Vollvorwärtsfliesspressen ein Halbzeug für Kontaktstücke hergestellt. Dabei werden Umformgrade von mehr als 60% angewandt, z.B. von 78%. In diesem Fall ergibt sich nach Abdrehen des Schmelzblocks aus einem Rohlingdurchmesser von 75 mm ein Stangendurchmesser von 35 mm als Halbzeug. Dieses Halbzeug weist ein Richtgefüge auf, bei dem jetzt insbesondere die im Werkstoff vorhandenen Chrom-Dendrite in zeilenförmiger Ausrichtung mit Vorzugsrichtung vorliegen. Werden nun von dieser Stange, nach einem eventuellen Abdrehen der Oberflächen mit Verunreinigungen, Scheiben von beispielsweise 5 mm Stärke als Kontaktstücke abgeschnitten, so ergibt sich zwangsläufig eine Schaltfläche senkrecht zum vorliegenden Richtgefüge.

### Beispiel 2

Nach schmelzmetallurgischer Herstellung, wie bei Beispiel 1, wird der Schmelzblock mit 80 mm Durchmesser in Scheiben von 5 mm geschnitten. Aus diesen Scheiben können dann drei Kontaktstücke von 35 mm Durchmesser herausgestanzt werden.

Die nach Beispiel 1 bzw. 2 gefertigten Kontaktstücke können in die Schaltröhren von Vakuumschützen eingebaut werden. Es können aber zuvor, wie anhand der Beispiele 3 bis 5 in Verbindung mit den Figuren beschrieben wird, auch spezielle Zusatzkomponenten in die Kontaktstükke eingebracht werden.

### Beispiel 3

Es sollen Kontaktstücke der Zusammensetzung in Massenanteilen von 58,5% Kupfer (Cu), 38,5% Chrom (Cr) und 3% Tellur (Te) hergestellt werden: Zu diesem Zweck werden zunächst entsprechend Beispiel durch Lichtbogenschmelzen und anschliessendes Umformen Kontaktstücke aus Kupfer und Chrom gefertigt, wozu eine Zusammensetzung in Massenanteilen von 60% Kupfer und 40% Chrom gewählt wird. In die nach Umformung und Abschneiden vorliegenden Kontaktscheiben soll Tellur einlegiert werden.

Letzteres wird anhand Fig. 5 im einzelnen verdeutlicht: Eine CuCr-Scheibe 1 wird in einen entsprechend ausgebildeten Graphit-Tiegel 2 unter Zwischenlage eines Graphit-Papiers 3 eingebracht. Auf die Oberfläche der CuCr-Scheibe 1 wird Tellurpulver 4 im Überschuss aufgebracht. Anschliessend wird der Tiegel 2 auf 1150°C erhitzt und etwa 1 Stunde bei Schutzgas gehalten. Es ergibt sich ein Kontaktstück 5 der geforderten Zusammensetzung, wobei das angebotene Tellur quantitativ einlegiert ist.

Der Tellurgehalt kann entsprechend den Anforderungen an Schweisskraft und Abreissstrom von 0,1 bis 10% betragen.

In gleicher Weise wie für Tellur (Te) beschrieben, können auch Antimon (Sb), Wismut (Bi) oder Zinn (Sn) oder Kombinationen dieser Metalle in die Kontaktstücke eingebracht werden.

### Beispiel 4

Es sollen Kontaktstücke der Zusammensetzung in Massenanteilen von 48,5% Kupfer (Cu), 48,5% Chrom (Cr) und 3% Antimon (Sb) hergestellt werden. Zunächst werden wieder Kontaktstücke der Zusammensetzung in Massenanteilen von 50% Kupfer und 50% Chrom durch Lichtbogenschmelzen und anschliessendem Umformen gefertigt. Nach Abtrennen der Scheiben wird das Antimon durch Diffusion eingebracht: Dazu wird in das Kontaktstück eine Vertiefung eingearbeitet, in die das Antimon eingelegt wird.

Letzteres wird anhand Fig. 2 im einzelnen verdeutlicht: Ein Kupfer-Chrom-Kontaktstück 20 ist mit einer Vertiefung 21 in etwa als Napf ausgebildet. Es steht auf einer A'203-Platte 22. In die Vertiefung des Kontaktstückes 20 wird Antimonpulver 23 gebracht. Nach Erhitzen auf etwa 1000°C unter Schutzgas und Halten für etwa 2 Stunden bildet sich eine Diffusionszone 24 mit der oben angegebenen Konzentration in der Kupfer-Chrom-Scheibe aus. Die Tiefenausbildung sowie Antimonkonzentration der Diffusionszone 24 lässt sich über die Temperaturhaltezeit sowie über das Antimonangebot steuern.

Anhand der Fig. 3 ist eine alternative Möglichkeit verdeutlicht: Hier befindet sich eine Kupfer-Chromscheibe 30 in einem A1₂0₃Tiegel 31, der mit einer Platte 32 aus Kohlenstoff abgedeckt ist. Zwischen der Grundplatte des A'₂0₃-Tiegels 31 und der Kupfer-Chrom-Scheibe 30 ist Antimonpulver 33 im Überschuss vorhanden. Nach Erhitzung auf etwa 1000°C bildet sich nach ca. 2 Stunden von unten ausgehend eine Diffusionszone 34 aus. Die Tiefe der Diffusionszone wird entsprechend dem zu erwartenden Abbrand vorgegeben.

In gleicher Weise können statt Antimon (Sb) auch Zinn (Sn) bzw. Kombinationen aus Antimon, Tellur und/oder Zinn in die Kontaktstücke eingebracht werden.

### Beispiel 5

Es sollen Kontaktstücke mit lokal eingebrachten Zusätzen gefertigt werden: Zu diesem Zweck werden nach dem bei Beispiel 1 oder 2 beschriebenen Verfahren zunächst wieder scheibenförmige Kontaktstücke der Zusammensetzung in Massenanteilen von beispielsweise 50% Kupfer und 50% Chrom hergestellt. In die Oberfläche dieser Kontaktscheiben werden an geeigneter Stelle Vertiefungen, beispielsweise als Zentralbohrung, in Form mehrerer Bohrungen oder auch als Ringnut, eingearbeitet. In die Vertiefungen werden anschliessend Metalle oder Legierungen mit einem Schmelzpunkt unterhalb des Schmelzpunktes des Kupfer-Chrom-Eutektikums als Granulat oder geeignete Form eingebracht. Als vorteilhaft haben sich die Metalle Tellur, Antimon oder die Legierungen Antimontellurid, Wismuttellurid und Zinntellurid erwiesen. Die Zusatzkomponenten werden in den Vertiefungen aufgeschmolzen.

Letzteres wird anhand von Fig. 4 verdeutlicht: Eine CuCr-Scheibe 40 mit zentraler Bohrung 41 befindet sich in einem Graphit-Tiegel 42 mit Dekkel 43. In die Bohrung 41 werden die Zusatzkomponenten als Plombe 45 eingebracht. Nach dem Aufschmelzen bildet sich daraus eine dünne Schicht 46 auf der Deckfläche des Kontaktstükkes 40, die als Schaltfläche dient.

Für die Anwendung in Vakuumschützen ergibt sich nun auch insbesondere die Möglichkeit, unpaarige Anordnungen aufzubauen. Es hat sich gezeigt, dass eine Kontaktanordnung zum senkrechten Einbau in eine Schaltröhre vorteilhaft derart ausgelegt sein kann, dass das eine Kontaktstück aus Kupfer und Chrom einer der gemäss Beispiel 1 oder 2 angegebenen Zusammensetzungen besteht, während das zugehörige gegenüberliegende Kontaktstück aus Kupfer und Chrom mit spezifischen Zusätzen besteht. Letzteres Kontaktstück kann entsprechend den Beispielen 3 bis 5 ausgebildet sein.

Bei der Schaltröhre kann insbesondere das obenstehende Kontaktstück aus reinem Schmelzwerkstoff mit oder ohne Verformung bestehen.

## Patentansprüche

1. Vakuumschütz für den Niederspannungs-und Hochspannungsbereich mit Kontaktstücken, deren Schaltflächen einander gegenüberliegen, dadurch gekennzeichnet, dass die Kontaktstücke aus einem Schmelzwerkstoff aus Kupfer und Chrom bestehen, der aus einer Kupfermatrix mit einer gleichmässigen Verteilung von feinteiligen dendritischen Chrom-Ausscheidungen in der Kupfermatrix besteht und der aus 75 bis 40% Massenanteilen Kupfer und 25 bis 60% Massenanteilen Chrom zusammengesetzt ist.

2. Vakuumschütz nach Anspruch 1, dadurch gekennzeichnet, dass der Schmelzwerkstoff ein Richtgefüge aufweist, wobei die Schaltfläche der Kontaktstücke senkrecht zum Richtgefüge angeordnet ist.

3. Vakuumschütz nach Anspruch 1 oder 2, dadurch gekennzeichnet, dass im Kontaktstück zur Herabsetzung der Schweisskraft Zusätze wenigstens eines der Metalle Tellur (Te), Antimon (Sb), Wismut (Bi) und/oder Zinn (Sn) sowie deren Legierungen vorhanden sind.

4. Vakuumschütz nach Anspruch 3, dadurch gekennzeichnet, dass der Massenanteil der Zusätze zwischen 0,1 und 10% liegt.

5. Vakuumschütz nach Anspruch 3 und 4, dadurch gekennzeichnet, dass die Zusätze von der Schaltfläche des Kontaktstückes ausgehend lediglich bis zu einer bestimmten Eindringtiefe des Kontaktstückes vorhanden sind.

6. Vakuumschütz nach Anspruch 3 und 4, dadurch gekennzeichnet, dass die Zusätze lediglich lokal an vorbestimmten Orten auf der Schaltfläche des Kontaktstückes vorhanden sind.

7. Vakuumschütz nach einem der vorhergehenden Ansprüche, dadurch gekennzeichnet, dass das eine Kontaktstück aus reinem CuCr-Schmelzwerkstoff und das gegenüberliegende Kontaktstück aus CuCr-Schmelzwerkstoff mit Zusätzen besteht.

8. Verfahren zur Herstellung eines Kontaktstückes für ein Vakuumschütz nach Anspruch 1 oder einem der Ansprüche 3 bis 7, dadurch gekennzeichnet, dass durch Lichtbogenschmelzen ein Schmelzwerkstoff erzeugt wird, der aus einer Kupfermatrix mit einer gleichmässigen Verteilung von feinteiligen dendritischen Chrom-Ausscheidungen besteht, und dass der Schmelzwerkstoff zum Kontaktstück weiterverarbeitet wird.

9. Verfahren nach Anspruch 8, zur Herstellung eines Kontaktstückes für ein Vakuumschütz nach Anspruch 2, dadurch gekennzeichnet, dass der Schmelzwerkstoff nach dem Lichtbogenschmelzen einer Umformung unterzogen wird, wodurch ein Richtgefüge geschaffen wird, bei dem die dendritischen Chrom-Ausscheidungen in eine Vorzugsrichtung gestreckt sind.

10. Verfahren nach Anspruch 9, dadurch gekennzeichnet, dass der Schmelzwerkstoff durch Vollvorwärtsfliesspressen umgeformt wird.

11. Verfahren nach Anspruch 10, dadurch gekennzeichnet, dass der Umformgrad > ₆₀ % ist.

12. Verfahren nach Anspruch 8 zur Herstellung eines Kontaktstückes für ein Vakuumschütz nach einem der Ansprüche 3 bis 7, dadurch gekennzeichnet, dass das Kontaktstück nach Herausarbeiten aus dem Schmelzwerkstoff durch Einlegieren der Zusätze in der flüssigen Kupferphase des Kontaktstückes fertiggestellt werden.

13. Verfahren nach Anspruch 8 zur Herstellung eines Kontaktstückes für ein Vakuumschütz nach einem der Ansprüche 3 bis 7, dadurch gekennzeichnet, dass das Kontaktstück nach Herausarbeiten aus dem Schmelzwerkstoff durch Diffusion der Zusätze in der festen Kupferphase des Kontaktstückes fertiggestellt werden.

14. Verfahren nach Anspruch 8 zur Herstellung eines Kontaktstückes für ein Vakuumschütz nach einem der Ansprüche 3 bis 7, dadurch gekennzeichnet, dass in die Schaltfläche des Kontaktstückes Vertiefungen eingearbeitet werden, in welche die Zusätze eingebracht und darin aufgeschmolzen werden.

## Claims

1. Vacuum contactor for the low-voltage and high-voltage field with contact pieces, the switching areas of which lie opposite each other, characterised in that the contact pieces are made of a fused material of copper and chromium, which is consisting in a copper matrix with an even distribution of small dendritic chromium deposits in the copper matrix, and which is composed of 75 to 40% mass portions of copper and 25 to 60% mass portions of chromium.

2. Vacuum contactor according to claim 1, characterised in that the fused material has a directional structure whereby the switching surface of the contact pieces is arranged perpendicular to the directional structure.

3. Vacuum contactor according to claim 1 or 2, characterised in that in the contact piece additions of at least one of the metals tellurium (Te), antimony (Sb), bismuth (Bi) and/or tin (Sn) as well as alloys thereof are present for lowering the welding strength.

4. Vacuum contactor according to claim 3, characterised in that the mass portion of the additions lies between 0.1 and 10%.

5. Vacuum contactor according to claim 3 and 4, characterised in that the additions are present starting from the switching surface of the contact piece only to a determined penetration depth of the contact piece.

6. Vacuum contactor according to claim 3 and 4, characterised in that the additions are present only locally in predetermined locations on the switching surface of the contact piece.

7. Vacuum contactor according to one of the preceding claims, characterised in that one contact piece consists of pure CuCr-fused material and the contact piece lying opposite consists of CuCr-fused material with additions.

8. Method for manufacturing a contact piece for a vacuum contactor according to claim 1 or one of claims 3 to 7, characterised in that are melting a fused material is produced which consists of a copper matrix with an even distribution of dendritic chromium deposits in fine particles and in that the fused material is further processed to a contact piece.

9. Method according to claim 8 for manufacturing a contact piece for a vacuum contactor according to claim 2, characterised in that the fused material undergoes after are melting a forming process whereby a directional structure is created with which the dendritic chromium deposits are stretched into a preferred direction.

10. Method according to claim 9, characterised in that the fused material is formed by forward extrusion.

11. Method according to claim 10, characterised in that the percentage reductions is > 60%.

12. Method according to claim 8 for manufacturing a contact piece for a vacuum contactor according to one of claims 3 to 7, characterised in that the contact piece is produced after working out from the fused material by alloying the additions in the liquid copper phase of the contact piece.

13. Method according to claim 8 for manufacturing a contact piece for a vacuum switch according to one of claims 3 to 7, characterised in that the contact piece after working out from the fused material is produced by diffusion of the additions in the solid copper phase of the contact piece.

14. Method according to claim 8 for manufacturing a contact piece for a vacuum contactor according to one of claims 3 to 7, characterised in that recesses are worked into the switch surface of the contact piece into which the additions are brought in and melted in them.

## Revendications

1. Contacteur sous vide pour le domaine des basses tensions et des hautes tensions, comportant des pièces de contact, dont les surfaces de commutation sont disposées réciproquement en vis-à-vis, caractérisé par le fait que les pièces de contact sont constitués en un matériau de fusion formé de cuivre et de chrome, qui est constitué par une matrice de cuivre avec une répartition uniforme de dépôts dendritiques de chrome, finement répartis dans la matrice de cuivre, et est formé par la réunion de 75 à 40% en masse de cuivre et de 25 à 60% en masse de chrome.

2. Contacteur sous vide suivant la revendication 1, caractérisé par le fait que le matériau de fusion possède une structure orientée, la surface de commutation des pièces de contact étant perpendiculaire à la structure orientée.

3. Contacteur sous vide suivant la revendication 1 ou 2, caractérisé par le fait que pour réduire la force de soudage, il est prévu, dans la pièce de contact, au moins un des métaux: tellure (Te), antimoine (Sb), bismuth (Bi) et/ou étain (Sn) ainsi que leurs alliages.

4. Contacteur sous vide suivant la revendication 3, caractérisé par le fait que le pourcentage en masse des additifs est compris entre 0,1 et 10%.

5. Contacteur sous vide suivant les revendications 3 et 4, caractérisé par le fait que les additifs sont présents à partir de la surface de commutation de pièces de contact uniquement jusqu'à une profondeur déterminée de pénétration de la pièce de contact.

6. Contacteur sous vide suivant les revendications 3 et 4, caractérisé par le fait que les additifs sont présents uniquement localement en des emplacements prédéterminés sur la surface de commutation de la pièce de contact.

7. Contacteur sous vide suivant l'une des revendications précédentes, caractérisé par le fait qu'une pièce de contact est constituée par un matériau de fusion pur formé de CuCr et que la pièce de contact située en vis-à-vis est constituée en un matériau de fusion constitué de CuCr et comportant des additifs.

8. Procédé pour fabriquer une pièce de contact pour un contacteur sous vide suivant la revendication 1 ou l'une des revendications 3 à 5, caractérisé par le fait qu'au moyen d'une fusion avec un arc électrique on obtient un matériau de fusion constitué par une matrice de cuivre comportant une répartition uniforme de dépôts den- dritigues finement répartis de chrome, et qu'on poursuit le traitement du matériau de fusion pour formerla pièce de contact.

9. Procédé suivant la revendication 8 pour la fabrication d'une pièce de contact pour un contacteur sous vide suivant la revendication 2, caractérisé par le fait qu'après la fusion à l'arc électrique, on soumet le matériau de fusion à une déformation permettant d'obtenir une structure orientée, dans laquelle les dépôts dendritiques de chrome sont étirés dans une direction préférentielle.

10. Procédé suivant la revendication 9, caractérisé par le fait qu'on déforme le matériau de fusion au moyen d'une extrusion en avant complète.

11. Procédé suivant la revendication 10, caractérisé par le fait que le taux de déformation est > 60%.

12. Procédé suivant la revendication 8 pour fabriquer une pièce de contact pour un contacteur sous vide suivant l'une des revendications 3 à 7, caractérisé par le fait qu'après avoir formé par façonnage la pièce de contact à partir du matériau de fusion, on termine la réalisation de cette pièce de contact au moyen d'une insertion par alliage des additifs dans la phase de cuivre liquide de la pièce de contact.

13. Procédé suivant la revendication 8 pour fabriquer une pièce de contact pour un contacteur sous vide suivant l'une des revendications 3 à 7, caractérisé par le fait qu'après avoir formé par façonnage la pièce de contact à partir du matériau de fusion, on en termine la réalisation en faisant diffuser les additifs dans la phase de cuivre solide de la pièce de contact.

14. Procédé suivant la revendication 8 pour fabriquer une pièce de contact pour un contacteur sous vide suivant les revendications 3 à 7, caractérisé par le fait qu'on forme par usinage, dans la surface de commutation de la pièce de contact, des renfoncements dans lesquels on insère les additifs et on les y fixe par fusion.
